# EUROPÄISCHE PATENTSCHRIFT

(11) **EP 0 271 727 B1**
(45) Veröffentlichungstag und Bekanntmachung des Hinweises auf die Patenterteilung: **11.10.1989**
(21) Anmeldenummer: 87116941.3
(22) Anmeldetag: 17.11.1987
(51) Int. Cl.: E04D 5/12, E04D 5/10

(54) **Bituminöse Dachbahn und Verfahren zur Herstellung derselben**
Bituminous roofing sheet and its manufacturing method
Bande de toiture bitumineuse et procédé de fabrication de celle-ci

(30) Priorität: 17.12.1986 DE 3643041
(43) Veröffentlichungstag der Anmeldung: 22.06.1988
(73) Patentinhaber: Paul Bauder GmbH & Co., D-7000 Stuttgart 31 (DE)
(72) Erfinder: Bauder, Gerhard, D-7000 Stuttgart 31 (DE); Mauk, Hanns-Jörg, D-7121 Mundelsheim (DE); Dipper, Michael, D-7000 Stuttgart 30 (DE)
(74) Vertreter: Hoeger, Stellrecht & Partner

(56) Entgegenhaltungen:
- EP-A- 0 201 884
- DE-A- 2 218 272
- FR-A- 2 581 928
- US-A- 3 091 898

## Beschreibung

Die Erfindung betrifft eine bituminöse Dachbahn mit einer beidseitig mit Bitumen beschichteten Trägereinlage und einem auf der Oberseite aufgebrachten Kunststoff-Vlies.

Bituminöse Dachabdichtungsbahnen, im folgenden kurz als Dachbahnen bezeichnet, bestehen üblicherweise aus einer beidseitig mit Bitumen beschichteten Trägereinlage, die auf der Oberseite und auf der Unterseite mit einer mineralischen Abstreuung versehen ist. Auf geneigten Dächern mit einer Holzschalung sind derartige Dachbahnen jedoch nur bedingt rutschsicher und stellen bei der notwendigen Begehung der Dachfläche ein Sicherheitsrisiko dar.

Es sind Dachbahnen bekannt, die einseitig mit einm relativ dicken und schweren Kunststoff-Vlies als mechanischer Schutzschicht kaschiert sind; die Kunststoff-Vliese weisen dabei Flächengewichte in der Größenordnung von 200 bis 500 g/m² auf.

Es ist weiterhin bekannt, bituminöse Abdichtungsbahnen auf ihrer Ober- oder Unterseite mit Erhebungen oder Vertiefungen zu versehen. Es hat sich jedoch als nachteilig herausgestellt, daß das Bitumen, welches als Deckschicht für die Abdichtungsbahn Verwendung findet, einem sehr starken kalten Fluß unterworfen ist. Bei den auf einem Dach vorkommenden Temperaturen fließen die in die Oberfläche bituminösen Dachbahn eingeprägten Vertiefungen oder Erhöhungen innerhalb weniger Monate zusammen und gleichen sich aus.

Es ist weiterhin auch bekannt, hochstandfeste Bitumenmassen herzustellen, die bei den auf dem Dach vorkommenden Temperaturen, zum Beispiel bei Temperaturen bis 80_{°}C, auch über längere Zeit keinen Fluß aufweisen; diese Massen sind Mischungen aus Bitumen, Füllstoffen, Kunstoff-Zusätzen und insbesondere Faserstoffen. Solche hocharmierten Bitumenmassen lassen sich jedoch auf konventionellen Anlagen zur Dachbahnenerzeugung nicht herstellen, da die Viskosität dieser Massen für die Verarbeitung auf diesen Dachbahnenanlagen zu hoch ist.

Es ist Aufgabe der Erfindung, eine rutschsichere bituminöse Dachbahn vorzuschlagen, die auf herkömmlichen Anlagen hergestellt werden kann und die ihre Rutschfestigkeit auch über längere Zeit beibehält.

Diese Aufgabe wird bei einer bituminösen Dachbahn der eingangs beschriebenen Art erfindungsgemäß dadurch gelöst, daß die Bitumenbeschichtung auf der Oberseite unter Ausbildung wulst-oder noppenförmiger Vorsprünge strukturiert ist und daß das aufgebrachte Kunststoff-Vlies im Bereich der Vorsprünge in die Bitumenbeschichtung eingebettet ist, während es im Bereich zwischen den Vorsprüngen im wesentlichen auf der Bitumenschicht aufliegt.

Es hat sich überraschenderweise herausgestellt, daß eine solche Einbettung eines Kunststoff-Viieses nur im Bereich der wulst- oder noppenförmigen Vorsprünge der Bitumenschicht diese Vorsprünge soweit stabilisiert, daß sie dauerhaft erhalten bleiben, auch bei den hohen auf Dachoberflächen auftretenden Temperaturen. Die Rutschfestigkeit einer solchen Dachbahn wird erheblich dadurch erhöht, daß auf der Oberseite der Dachbahn nebeneinander Bereiche vorliegen, in denen das Kunststoff- Vlies mehr oder weniger frei auf der Oberfläche des Bitumens aufliegt beziehungsweise in denen das Bitumen in das Vlies soweit eindringt, daß das Bitumen bis zur Oberseite des Vlieses gelangt. Diese abwechselnde Strukturierung erhöht die Rutschfestigkeit besonders, wobei die wellige Struktur der Bitumenoberseite durch das Vlies auch über eine sehr lange Zeit stabilisiert und fixiert wird.

Günstig ist es, wenn das Kunststoff-Vlies ein Polypropylen- oder Polyester-Vlies mit einem Flächengewicht von 10 bis 50 g/m² ist. Es handelt sich somit um ein sehr dünnes Vlies, welches der Struktur der Bitumenoberfläche folgen kann, so daß sich die Struktur der Bitumenoberseite auch durch das dünne Kunststoff-Vlies hindurch zeigt.

Die Vorsprünge können vorzugsweise eine Höhe von 0,1 bis 1 mm und eine Breite von 1 bis 5 mm aufweisen. Es ist dabei vorteilhaft, wenn die Vorsprünge sich rippen- oder wulstförmig im wesentlichen in Bahnlängsrichtung erstrecken.

Beispielsweise können auf eine Bahnbreite von 10 cm mindestens 10 Vorsprünge vorgesehen sein.

Bei einer bevorzugten Ausführungsform ist vorgesehen, daß die Dicke des Kunststoff-Vlieses geringer ist als die Höhe der Vorsprünge.

Der Erfindung liegt weiterhin die Aufgabe zugrunde, ein Verfahren zur Herstellung einer rutschsicheren Dachbahn anzugeben, bei dem man die Trägereinlage beidseitig mit erhitztem und dadurch fließfähigem Bitumen beschichtet und die Dachbahn abkühlt.

Diese Aufgabe wird bei dem genannten Verfahren erfindungsgemäß dadurch gelöst, daß man vor dem Abkühlen die Oberseite der oberen Bitumenschicht zur Erzeugung der Vorsprünge strukturiert, auf die strukturierte Oberseite des noch fließfähigen Bitumens einen Kunststoff-Vlies auflegt und daß man die Dachbahn abkühlt, sobald das Kunststoff-Vlies im Bereich der Vorsprünge, aber noch nicht dazwischen ins Bitumen eingetaucht ist.

Obwohl ein Hauptproblem der Strukturierung einer Bitumenoberseite darin liegt, daß die Struktur verfließt, wird bei dem erfindungsgemäßen Verfahren trotzdem die Struktur in einem Augenblick in die Oberseite der Bitumenschicht eingebracht, in dem das Bitumen noch fließfähig ist. Dadurch, daß unmittelbar nach dem Aufbringen der Struktur, also der Ausbildung der wulst- oder rippenförmigen Vorsprünge, ein dünnes Kunststoff-Vlies auf die strukturierte Oberfläche des noch fließfähigen Bitumens aufgelegt wird, ergibt sich eine Stabilisierung der Struktur der Bitumenoberfläche, die wahrscheinlich hauptsächlich darauf beruht, daß das Kunststoff- Vlies zunächst im Bereich der Vorsprünge in die Bitumenmasse eintaucht und damit die Vorsprünge im Bereich ihrer Außenfläche armiert. Dadurch wird die Außenhaut gerade der Vorsprünge stabilisert, so daß beim nachfolgenden Abkühlen die Au- βenstruktur des Bitumens erhalten bleibt. Dieses Verfahren ermöglicht es, zur Herstellung der Dachbahn relativ fließfähiges Bitumen zu verwenden, wie es üblicherweise auf Dachbahnenanlagen eingesetzt wird, es ist also nicht notwendig, zur Erhaltung der Oberflächenstruktur besonders vorarmierte Bitumenmassens zu verwenden, die auf den herkömmlichen Dachbahnenlagen nicht mehr verarbeitet werden könnten.

Die nachfolgende Beschreibung einer bevorzugten Ausführungsform der Erfindung dient im Zusammenhang mit der Zeichnung der näheren Erläuterung. Die Zeichnung zeigt eine schematische Schnittansicht durch eine Dachbahn mit strukturierter Oberseite und mit einem auf der Oberseite aufgebrachten Kunststoff-Vlies zur Stabilisierung der Oberflächenstruktur.

Die in der Zeichnung dargestellte Dachbahn umfaßt eine Trägereinlage 1, die beispielsweise als Glasvlies, Glasgewebe, Kunststoff-Vlies, Kunststoff-Gewebe oder Kunststoff-Folie ausgebildet ist, wie dies bei Dachbahnen an sich üblich ist. Diese Trägereinlage 1 ist beidseitig mit einer Bitumenbeschichtung 2 beziehungsweise 3 versehen. Die dafür verwendeten Beschichtungsmassen entsprechen denen, die herkömmlich für Dachbahnen verwendet werden, beispielsweise kann eine der nachfolgend angegebenen Bitumenmassen verwendet werden:

### Rezeptur 1:

80 Gewichtsprozent Bitumen 100/40 20 Gewichtsprozent Schiefermehl

### Rezeptur 2 :

88 Gewichtsprozent Bitumen B 200 12 Gewichtsprozent Styrolbutadien/Styrolkautschuk

### Rezeptur 3 :

65 Gewichtsprozent Bitumen B 200 15 Gewichtsprozent ataktisches Polypropylen 20 Gewichtsprozent Kalksteinmehl.

Die Trägereinlage 1 wird auf einer herkömmlichen Anlage zur Herstellung von Dachbahnen beidseitig mit der Bitumenmasse beschichtet, wobei die Bitumenmasse zu diesem Zweck soweit erwärmt wird, daß sie gut fließfähig ist.

Unmittelbar nach der Beschichtung der Trägereinlage wird die Oberseite der Bitumenbeschichtung 3 profiliert, beispielsweise durch geeignete Profilwalzen. Dadurch werden in der Oberfläche wulst-oder noppenförmige Vorsprünge 4 ausgebildet, die sich beispielsweise 0,1 bis 1 mm über die Oberseite der Bitumenbeschichtung 3 erheben. Diese Vorsprünge können bei wulst- oder rippenförmiger Ausbildung im wesentlichen parallel zur Bahnrichtung verlaufen, es ist vorteilhaft, wenn mindestens 10 derartige Wülste auf 10 cm Bahnbreite kommen.

Unmittelbar nach der Profilierung der Oberseite der Bitumenbeschichtung 3 und der Ausbildung der Vorsprünge 4 wird auf diese strukturierte Oberfläche ein dünnes Kunststoff-Vlies 5 aufgelegt, beispielsweise ein Polypropylen-Vlies oder ein Polyester-Vlies mit Flächengewichten von 10 bis 50 g/m². Dieses Vlies hat eine Dicke, die vorzugsweise unter der Dicke der Vorsprünge liegt. Das Kunststoff-Vlies 5 sinkt zunächst im Bereich der Vorsprünge 4 in die noch fließfähige Bitumenmasse der Bitumenbeschichtung 3 ein, während es durch die Vorsprünge 4 noch im Abstand von der Oberseite der Bitumenbeschichtung 2 zwischen den Vorsprüngen 4 gehalten wird. Durch das Einsinken des Kunststoff-Vlieses 5 in die Vorsprünge 4 werden diese insbesondere in ihrem oberflächennahen Bereich armiert und damit stabilisiert, so daß die Neigung des Bitumens zum Zusammenfließen und damit zur Nivellierung der Strukturierung ganz erheblich herabgesetzt wird.

Sobald das Kunststoff-Vlies 5 im Bereich der Vorsprünge 4 zumindest teilweise eingebettet ist, wird die Dachbahn in herkömmlicher Weise abgekühlt, wobei die durch das Kunststoff-Vlies 5 stabilisierte Profilierung der Oberfläche "eingefroren" wird, so daß sie erhalten bleibt. Das Kunststoff- Vlies ist nach dem Abkühlen im Bereich der Vorsprünge 4 in die Bitumenmasse eingebettet, und zwar vorzugsweise im Oberfächenbereich, während das Kunststoff-Vlies in den dazwischenliegenden, tieferen Bereichen im wesentlichen auf der Bitumenschicht aufliegt oder allenfalls geringfügig in diese eintaucht. In der Zeichnung ist die Anordnung des Kunststoff-Vlieses 5 sehr schematisch dargestellt, tatsächlich wird sich das Vlies nicht so genau an die profilierte Oberfläche der Bitumenmasse halten, wie dies in der Zeichnung wiedergegeben ist.

Nach Abschluß des Herstellungsverfahrens zeigt die Oberfläche der Dachbahn nebeneinander Bereiche, die im wesentlichen aus kunststoffarmiertem Bitumen beziehungsweise aus einem nur leicht an die darunterliegende Bitumenschicht gebundenen, sonst völlig freiliegenden Kunststoff-Vlies bestehen. Dadurch wird insgesamt die Rutschfestigkeit einer solchen Bahn erheblich erhölt. Besonders vorteilhaft ist bei diesem Aufbau, daß die Profilstruktur der Oberfläche auch dann erhalten bleibt, wenn die Bitumenmasse durch Erhöhung der Temperatur aufgeweicht wird, da die Kunststoffarmierung im Bereich der Vorsprünge insgesamt zu einer Viskositätserhöhung führt und damit einem Zerfließen der Vorsprünge entgegenwirkt.

Im Gegensatz zu Dachbahnen, die mit relativ dicken Kunststoff-Vliesen kaschiert sind, ist für die beschreibene Dachbahn wesentlich, daß das Kunststoff-Vlies so dünn ausgebildet ist, daß es sich an die Struktur der profilierten Bitumenoberfläche anpaßt und es dem Bitumen ermöglicht, im Bereich der Vorsprünge das Vlies soweit zu durchdringen, daß and der Oberfläche faserarmierte Bitumenbereiche hervortreten, die durch die nicht in das Bitumen entauchende Zwischenbereiche des Kunststoff-Vlieses voneinander getrennt sind.

## Patentansprüche

1. Bituminöse Dachbahn mit einer beidseitig mit Bitumen (2, 3) beschichteten Trägereinlage (1) und einem auf der Oberseite aufgebrachten Kunststoff- vlies (5), dadurch gekennzeichnet, daß die Bitumenbeschichtung (3) auf der Oberseite unter Ausbildung wulst-oder noppenförmiger Vorsprünge (4) strukturiert ist und daß das aufgebrachte Kunststoffvlies (5) im Bereich der Vorsprünge (4) in die Bitumenbeschichtung (3) eingebettet ist, während es im Bereich zwischen den Vorsprüngen (4) im wesentlichen auf der Bitumenbeschichtung (3) aufliegt.

2. Dachbahn nach Anspruch 1, dadurch gekennzeichnet, daß das Kunststoffvlies (5) ein Polypropylen-Vlies oder ein Polyester-Vlies mit einem Flächengewicht von 10 bis 50 g/m² ist.

3. Dachbahn nach einem der Ansprüche 1 oder 2, dadurch gekennzeichnet, daß die Vorsprünge (4) eine Höhe von 0,1 bis 1 mm und eine Breite von 1 bis 5 mm aufweisen.

4. Dachbahn nach Anspruch 3, dadurch gekennzeichnet, daß die Vorsprünge (4) sich rippen- oder wulstförmig im wesentlichen in Bahnlängsrichtung erstrecken.

5. Dachbahn nach einem voranstehenden Ansprüche, dadurch gekennzeichnet, daß mindestens 10 Vorsprünge (4) auf 10 cm Bahnbreite vorgesehen sind.

6. Dachbahn nach einem der voranstehenden Ansprüche, dadurch gekennzeichnet, daß die Dicke des Kunststoff-Vlieses (5) geringer ist als die Höhe der Vorsprünge (4).

7. Verfahren zur Herstellung einer Dachbahn gemäß einem der Ansprüche 1 bis 6, bei dem man die Trägereinlage beidseitig mit erhitztem und dadurch fließfähigem Bitumen beschichtet und die Dachbahn abkühlt, dadurch gekennzeichnet, daß man vor dem Abkühlen die Oberseite der oberen Bitumenbeschichtung zur Erzeugung der Vorsprünge strukturiert, auf die strukturierte Oberseite des noch fließfähigen Bitumens ein Kunststoff-Vlies auflegt und daß man die Dachbahn abkühlt, sobald das Kunststoff-Vlies im Bereich der Vorsprünge, aber noch nicht dazwischen in das Bitumen eingetaucht ist.

## Claims

1. Bituminous roofing sheet with a supporting inlay (1) coated on both sides with bitumen (2, 3) and with a synthetic fleece (5) applied on the upper side, characterized in that the bitumen coating (3) is structured on the upper side to form beaded or burl- shaped projections (4), and that the applied synthetic fleece (5) in the region of the projections (4) is embedded in the bitumen coating (3), whilst in the region between the projections (4) it lies substantially on the bitumen coating (3).

2. Roofing sheet as in Claim 1, characterized in that the synthetic fleece (5) is a polypropylene fleece or a polyester fleece with a surface weight of 10 to 50 grammes per square metre.

3. Roofing sheet as in one of Claims 1 or 2, characterized in that the projections (4) have a height of 0.1 to 1 mm and a width of 1 to 5 mm.

4. Roofing sheet as in Claim 3, characterized in that the projections (4) extend substantially lengthwise of the roofing sheet in the form of ribs or beads.

5. Roofing sheet as in one of the previous claims, characterized in that at least 10 projections (4) are provided per 10 cm sheet width.

6. Roofing sheet as in one of the previous claims, characterized in that the thickness of the synthetic fleece (5) is less than the height of the projections (4).

7. Method of manufacturing a roofing sheet as in one of claims 1 to 6, in which the supporting inlay is coated on both sides with heated and thus fluid bitumen, and the roofing sheet is cooled, characterized in that before cooling the upper side of the upper bitumen coating is structured to form the projections; that a synthetic fleece is laid upon the structured upper side of the still fluid bitumen; and that the roofing sheet is cooled as soon as the synthetic fleece is in the region of the projections, but is not yet immersed the bitumen between them.

## Revendications

1. Bande de toiture bitumineuse comprenant un support intercalaire enduit de bitume (2, 3) sur ses deux faces et un voile de matière plastique (5) appliqué sur la face supérieure, caractérisée en ce que l'enduit de bitume (3) sur la face supérieure est structuré, de manière qu'elle présente des saillies (4) en forme de bourrelets ou de boutons et que le voile de matière plastique (5) est noyé dans l'enduit de bitume (3) au droit des saillies (4), tandis qu'il repose essentiellement sur l'enduit de bitume (3) entre les saillies.

2. Bande selon la revendication 1, caractérisée en ce que le voile de matière plastique (5) est un voile de polypropylène ou de polyester d'un poids surfacique de 10 à 50 g/m2.

3. Bande selon la revendication 1 ou 2, caractérisée en ce que les saillies (4) ont une hauteur de 0,1 à 1 mm et une largeur de 1 à 5 mm.

4. Bande selon la revendication 3, caractérisée en ce que les saillies (4) s'étendent, sous forme de nervures ou de bourrelets, essentiellement dans le sens de la longueur de la bande.

5. Bande selon l'une des revendications précédentes, caractérisée en ce qu'elle porte au moins 10 saillies (4) par 10 cm de largeur de bande.

6. Bande selon l'une des revendications précédentes, caractérisée en ce que l'épaisseur du voile de matière plastique (5) est inférieure à la hauteur des saillies (4).

7. Procédé pour fabriquer une bande de toiture selon l'une des revendications 1 à 6, selon lequel on enduit les deux faces du support avec du bitume chauffé, donc fluide, et on refroidit la bande, caractérisé en ce que, avant le refroidissement, on structure le dessus de l'enduit de bitume supérieur, de manière à créer les saillies, et on pose un voile de matière plastique sur le dessus structuré du bitume encore fluide, et que l'on refroidit la bande dès que le voile de matière plastique est immergé dans le bitume au droit des saillies, mais pas encore entre elles.
